# EUROPÄISCHE PATENTSCHRIFT

(11) **EP 0 305 858 B1**
(45) Veröffentlichungstag und Bekanntmachung des Hinweises auf die Patenterteilung: **16.12.1992**
(21) Anmeldenummer: 88113674.1
(22) Anmeldetag: 23.08.1988
(51) Int. Cl.: D06P 1/607, D06P 3/06

(54) **Verfahren zum Färben von Polyamidfasern**
Process for dyeing polyamide fibres
Procédé de teinture de fibres en polyamide

(30) Priorität: 03.09.1987 DE 3729460
(43) Veröffentlichungstag der Anmeldung: 08.03.1989
(73) Patentinhaber: BAYER AG, 51368 Leverkusen (DE)
(72) Erfinder: Hucke, Norbert, D-4018 Langenfeld (DE); Tamer, Ergun, D-5090 Leverkusen 3 (DE); Jans, Wilfrid, D-5090 Leverkusen 1 (DE)

(56) Entgegenhaltungen:
- AT-B- 270 570
- CH-A- 388 903
- DE-A- 1 940 178
- DE-A- 2 802 304
- DE-B- 1 164 975

## Beschreibung

Gegenstand der Erfindung ist ein Isotherm-Färbeverfahren zum Färben von natürlichen und synthetischen Polyamidmaterialien mit Säurefarbstoffen mit einer oder mehreren Säuregruppen, insbesondere 1:2-Metallkomplexfarbstoffen nach dem Ausziehverfahren in Gegenwart eines Hilfsmittelgemisches aus
A. Polyalkylenglykoletherketten aufweisenden Verbindungen der Formel oder deren Quaternierungsprodukte der Formel worin
   - R: für C₁₂-C₂₂-Alkyl, C₁₂-C₂₂-Alkenyl oder C₁₂-C₂₂-Cycloalkyl,
   - R₁: für C₁-C₄-Alkyl oder eine Gruppe der Formeln
   - R₂: für Wasserstoff, Methyl oder Phenyl,
   - R₃: für gegebenenfalls substituiertes C₁-C₄-Alkyl oder Aralkyl,
   - A^{⊖}: für eine anionische Gruppe,
   - M^{⊕}: für ein Kation und
   m und n unabhängig voneinander für eine ganze Zahl von 1 bis 40 stehen und die Summe von m und n 5 bis 70 ist mit der Maßgabe, daß mindestens 80 % der im Molekül enthaltenen Alkylenoxid-Einheiten Ethylenoxid-Einheiten sind,
   und
B. Polyalkylenglykoletherketten aufweisenden Verbindungen der Formel worin
   - R und R₂: die vorstehend genannte Bedeutung haben, und
   - R₄: für Wasserstoff, gegebenenfalls substituiertes C₁-C₄-Alkyl oder Aralkyl oder die Gruppe
   - R₅: für die Gruppe
   - R₆: für -CHR₂- oder Arylen,
   - X^{⊖}: für ein Anion und
   x, y und z unabhängig voneinander für eine ganze Zahl von 1 - 20 stehen und die Summe von x, y und z 10 - 20 ist mit der Maßgabe, daß mindestens 80 % der im Molekül enthaltenen Alkylenoxid-Einheiten Ethylenoxid-Einheiten sind.

Die Polyamidmaterialien werden mit einer wäßrigen Flotte von 40 - 90°C in Berührung gebracht, die außer dem genannten Hilfsmittelgemisch einen oder mehrere Farbstoffe und gegebenenfalls weitere übliche Färbehilfsmittel mit Ausnahme der zur Fixierung und Baderschöpfung erforderlichen Säure enthält. Die Säure wird bei konstanter Temperatur zwischen 40 und 90°C hinzugefügt.

Verfahren zum Färben von natürlichen oder synthetischen Polyamidmaterialien mit Metallkomplexfarbstoffen in Gegenwart von Säure unter Erhitzen sind bereits bekannt (z.B. AT-B 270 570). Bei diesen Verfahren werden Färbegut, Farbstoff, Säure und Hilfsmittel bei einer unteren Temperatur (beispielsweise 50°C) vorgelegt und das Färben durch langsame Temperatursteigerung (beispielsweise bis zum Kochen) gesteigert, was mit einem erheblichen Zeitaufwand und erhöhter Aufmerksamkeit verbunden ist.

Das Hilfsmittelgemisch enthält vorzugsweise die Komponenten A und B im Gewichtsverhältnis 1:1 bis 1:0,5.

Als Reste R seien beispielsweise der Dodecyl-, Tetradecyl-, Pentadecyl-, Hexadecyl-, Heptadecyl-, Octadecyl-, Eikosyl-, Behenyl-, Octadecenyl- und Abietylrest genannt.

Für R₃ seien als gegebenenfalls substituierte C₁-C₄-Alkylgruppen die Methyl-, Ethyl-, n-Propyl-, i-Propyl-, n- oder sec.-Butylgruppe, ferner durch eine Hydroxy-, Carboxyl-, niedere Carbalkoxy- oder Carbonamidgruppe substituierte C₂-C₄-Alkylreste, wie der 2-Hydroxyethyl-, Carbonamidomethylrest, genannt. Als gegebenenfalls substituierte Aralkylreste kommen vor allem der Benzyl- und Phenylethyl-Rest in Betracht, die durch OH, Cl oder CH₃ substituiert sein können.

Bevorzugtes Arylen ist Phenylen.

Als anionische Gruppe A^{⊖} kommen insbesondere die SO₃^{⊖}- und SO₄^{⊖}-Gruppe in Betracht.

M^{⊕} steht vorzugsweise für ein Alkaliion wie das Natrium-und Kaliumion, ein Erdalkaliion wie das Calcium- und Magnesiumion und ein Ammoniumion wie das Ammoniumion oder die sich vom Mono-, Di- oder Triethanolamin ableitende Ammoniumionen.

Als geeignete Anionen X^{⊖} kommen übliche anorganische oder organische Anionen in Betracht, beispielsweise Chlorid, Bromid, Iodid, Methosulfat, Sulfat, Phosphat oder Acetat.

Bevorzugte Verbindungen der Formeln (I) und (II) sind Verbindungen der Formeln
und
worin
- R': für C₁₂-C₂₂-Alkyl,
- R₁': für Methyl oder eine Gruppe der Formeln
- R²': für Wasserstoff oder Methyl,
- R₃': für Methyl, das durch CONH₂ oder COOM substituiert sein kann, Ethyl, das durch OH substituiert sein kann, oder Benzyl und
- A'^{⊖}: für SO₄^{⊖} oder SO₃^{⊖} stehen, und
M, m und n die vorstehend angegebene Bedeutung haben.

Die Summe von m + n liegt vorzugsweise bei 18 - 40.

Bevorzugte Verbindungen der Formel (III) sind Verbindungen der Formel
worin
- R₄′: für Wasserstoff, Methyl, Benzyl oder die Gruppe
- R₅′: für die Gruppe und
- R₆′: für -CHR₂′- oder Phenylen stehen und
R′, R₂′, X^{⊖}, x, y und z die vorstehend angegebene Bedeutung haben.

Die Verbindungen (I), (II) und (III) werden nach bekannten Verfahren hergestellt. Die Verbindungen (I) und (II) sind beispielsweise aus der DE-A-1 940 178 bekannt. Die Verbindungen (III) werden hergestellt durch Einwirkung von Ethylenoxid oder Mischungen aus Ethylenoxid und bis zu 20 % Propylenoxid oder Styroloxid auf primäre oder sekundäre Amine oder solche tertiären Amine, die eine Hydroxylgruppe enthalten. Als Amine seien beispielsweise genannt: Dodecylamin, Tetradecylamin, Hexadecylamin, Octadecylamin, Arachylamin, Oleylamin, Abietylamin, Hexadecylmethylamin, Octadecylmethylamin, N-(β-Hydroxyethyl)-methyl-hexadecylamin, N-(β-Hydroxyethyl)-methyl-octadecylamin, N-(β-Hydroxypropyl)-methyl-octadecylamin und N-(2-Hydroxy-2-phenyl-ethyl)-methyl-octadecenylamin.

Als Vertreter der Verbindungen (I), (II) und (III) seien die Verbindungen der Tabellen 1 und 2 genannt.

Bei dem erfindungsgemäßen Verfahren wird das Polyamidgruppen enthaltende Färbegut, das z.B. als Garn, beispielsweise auf Großraumspulen, als Gewebe, Flocke, Kammzug oder Wirkware vorliegen kann, mit der auf 40 bis 90°C vorgeheizten Flotte in Berührung gebracht. Flotte und Färbegut können auch innerhalb dieses Temperaturbereichs gemeinsam auf eine höhere Temperatur erhitzt werden, wenn die Temperatur der Zusammenführung im unteren Teil dieses Bereiches lag.

Die zur Fixierung und Baderschöpfung erforderliche Säure wird bei gleichbleibender Temperatur zwischen 40 und 90°C, vorzugsweise im Laufe von 20 bis 60 Minuten, der Flotte zugefügt. Die Säure kann über eine handelsübliche, regelbare Dosiervorrichtung nach einer linearen, degressiven oder vorzugsweise progressiven Dosierkurve in der erforderlichen Menge in die zirkulierende Färbeflotte eingebracht werden. Nach Erreichen des gewünschten pH-Wertes, der insbesonders bei 4,5 bis 5 liegt, kann der Färbeprozeß bereits abgeschlossen sein. Er kann aber auch durch weiteres Färben im genannten Temperaturbereich, beispielsweise während 5 bis 30 Minuten, vollendet werden.

Die optimale Behandlungstemperatur hängt vom Färbegut ab. Sie liegt für synthetische Polyamide bei 40 bis 70°C, für Seide bei 70 bis 80°C und für Wolle bei 75 bis 90°C.

Die bevorzugte Konzentration des Gemisches A/B liegt bei 0,1 bis 2,0 g, insbesondere 0,3 bis 0,8 g, pro Liter Färbeflotte.

Das bevorzugte Flottenverhältnis liegt bei 1:5-25, insbesondere bei 1:6-20.

Für das erfindungsgemäße Verfahren eignen sich Säurefarbstoffe, insbesondere 1:2-Metallkomplexfarbstoffe, mit einer oder mehreren Säuregruppen, wie sie beispielsweise im Colour Index Vol. 1, 3. Ed., S. 1001-1561, beschrieben werden.

Mit Hilfe des erfindungsgemäßen Verfahrens gelingt es, die Polyamidmaterialien nach dem Ausziehverfahren in verkürzter Arbeitsweise unter bestmöglicher Qualitätserhaltung in einer hervorragenden Egalität zu färben. Selbst mit schwer egalisierbaren Farbstoffen wie Walkfarbstoffen werden einwandfreie Färbungen erzielt. Die Arbeitsweise wird dadurch verkürzt, daß die Färbeflotte in kürzerer Zeit aufgeheizt werden kann als nach konventionellen Verfahren, bei denen sich das Färbegut bereits in der Flotte befindet und diese den erforderlichen pH-Wert hat.

Die in den folgenden Beispielen angegebenen Teile sind Gewichtsteile.

### Beispiel 1

Wollgarnstränge werden bei 85°C im Flottenverhältnis 1:20 in einer Färbeflotte eingebracht, welche im Liter
- 2 g: Natriumsulfat (kalziniert)
- 0,65 g: 1:2-Chromkomplex des Azofarbstoffes C.I. acid brown 415
- 0,4 g: des Hilfsmittelgemisches bestehend aus 50 Teilen des Produktes der Formel
und 50 Teilen des Umsetzungsproduktes aus 1 Mol Stearylamin und 10 Mol Ethylenoxid enthält.

Nach gleichmäßigem Benetzen des Materials werden 1,5 g Eisessig im Liter innerhalb 45 Minuten bei 85°C zudosiert. Die Dosierung erfolgt dabei progressiv mit Hilfe eines kommerziellen Dosiergerätes. Nach dieser Zeit erhält man eine ausgezeichnet gleichmäßige Färbung bei guter Baderschöpfung.

### Beispiel 2

Auf Großraumspulen aufgewickeltes Wollgarn wird in einen Färbeapparat gegeben. Aus dem Flottenansatzbehälter wird sodann die auf 85°C erhitzte Färbeflotte hineingepumpt, welche im Liter
- 2 g: Natriumsulfat (kalziniert)
- 0,3 g: des Hilfsmittelgemisches bestehend aus 50 Teilen des Produktes der Formel
und 50 Teilen des Umsetzungsproduktes aus 1 Mol N-Methyl-Stearylamin und 15 Mol Ethylenoxid,
sowie
- 0,2 g: eines Entschäumers,
- 0,47 g: des Farbstoffes C.I. acid yellow 232,
- 0,48 g: des Farbstoffes C.I. acid red 414,
- 0,36 g: des Farbstoffes C.I. acid blue 351
enthält. Das Flottenverhältnis beträgt 1:10. Es werden während 45 Minuten pro Liter Flotte
- 3,6 g: Eisessig
über eine automatische Dosiervorrichtung in die bei konstanter Temperatur von 85°C zirkulierende Färbeflotte gegeben.

Nach weiteren 15 Minuten Behandlungszeit bei dieser Temperatur ist das Färbebad erschöpft. Man erhält eine ausgezeichnet gleichmäßige Braun-Färbung mit guter Fixierung, obwohl die nur mäßig egalisierende Metallkomplexfarbstoff-Kombination nahe Kochtemperatur auf das Färbegut gebracht wurde.

### Beispiel 3

Wollgewebe wird auf einem Färbebaum gewickelt und im Baumfärbeapparat mit einer auf 85°C vorgeheizten Färbeflotte beschickt, welche die folgenden Zusätze im Liter enthält:
- 2 g: Natriumsulfat (kalziniert)
- 0,4 g: des Hilfsmittelgemisches bestehend aus 60 Teilen des Produktes der Formel
und 40 Teilen des Umsetzungsproduktes aus 1 Mol N-Stearyl-Oxibenzylamin und 18 Mol Ethylenoxid
- 0,2 g: Entschäumer
- 2,5 g: Farbstoff C.I. acid blue 92 (C.I. 13 390)
- 0,6 g: Farbstoff C.I. acid yellow 49 (C.I. 18 640)
- 0,6 g: Farbstoff C.I. acid red 42 (C.I. 17 070)

Das Flottenverhältnis beträgt 1:10.

Nach ausreichendem Benetzen werden über eine Dosiervorrichtung progressiv
- 3 g: Ameisensäure 85 %ig pro Liter
der zirkulierenden Flotte während 60 Minuten zugegeben. Nach einer weiteren Behandlung von 30 Minuten bei 85°C erhält man eine hervorragend gleichmäßige Färbung in einem Marineblau-Farbton.

### Beispiel 4

Entbastetes Seidengewebe gibt man bei 70°C in eine vorbereitete Färbeflotte, welche die folgenden Zusätze pro Liter enthält:
- 1 g: Metallkomplexfarbstoff C.I. acid yellow 232
- 0,8 g: Metallkomplexfarbstoff C.I. acid red 414
- 1,1 g: Metallkomplexfarbstoff C.I. acid black 220
- 0,8 g: des Hilfsmittelgemisches, bestehend aus 60 Teilen des Produktes der Formel

und 40 Teilen des Umsetzungsproduktes aus 1 Mol Talgfettamin und 12 Mol Ethylenoxid
- 1 g: Natriumsulfat (kalziniert)

Das Flottenverhältnis beträgt 1:10.
Nach gleichmäßiger Verteilung der Färbeflotte auf dem zu färbenden Substrat werden mittels einer Dosiervorrichtung innerhalb 45 Minuten bei einer konstant gehaltenen Temperatur von 70°C
- 1,5 g: Essigsäure 100 % pro Liter als verdünnte

Lösung in die Färbeflotte gegeben. Nach weiteren 15 Minuten Verweilen in bewegter Flotte bei 70°C erhält man eine hervorragend egale Färbung in einem vollen Braunton, welche die gleichen Echtheiten wie eine nach konventioneller Färbeweise erstellte Färbung ergibt.

### Beispiel 5

In eine die nachfolgenden Zusätze enthaltende Färbeflotte werden bei 60°C Garnstränge aus Polyamid 6 gegeben.
- 0,75 g: des Säurefarbstoffes C.I. acid orange 156
- 0,45 g: des Säurefarbstoffes C.I. acid red 425
- 0,5 g: des Säurefarbstoffes C.I. acid blue 324
- 1 g: eines Hilfsmittelgemisches, wie im Beispiel 1 beschrieben, und
- 1 g: Natriumsulfat (kalziniert)

Das Flottenverhältnis beträgt 1:20, der Anfangs-pH-Wert 9,0, die angegebenen Gewichtsanteile beziehen sich auf 1 Liter.

Nach 10 Minuten bei 60°C werden innerhalb 45 Minuten
- 0,2 g: Essigsäure 60 %ig pro Liter als verdünnte

Lösung über eine Dosiervorrichtung mit progressiver Steigerung zugegeben.

Danach erreicht man einen pH-Wert von 5,5 und beläßt das zu färbende Material noch weitere 20 Minuten in der bewegten Flotte. Es wird eine satte Braunfärbung erhalten, welche eine sehr gute Egalität aufweist. Die erreichten Echtheiten entsprechen einer üblichen Färbung nach einem konventionellen Verfahren.

## Patentansprüche

1. Verfahren zum Färben von natürlichen und synthetischen Polyamidmaterialien mit Säurefarbstoffen mit einer oder mehreren Säuregruppen, insbesondere 1:2-Metallkomplexfarbstoffen, nach dem Ausziehverfahren, dadurch gekennzeichnet, daß man die Polyamidmaterialien mit einer Flotte von 40 bis 90°C in Berührung bringt, die einen oder mehrere Farbstoffe und ein Gemisch aus
A. Polyalkylenglykoletherketten aufweisenden Verbindungen der Formel oder deren Quaternierungsprodukte der Formel worin
R für C₁₂-C₂₂-Alkyl, C₁₂-C₂₂-Alkenyl oder C₁₂-C₂₂-Cycloalkyl,
R₁ für C₁-C₄-Alkyl oder eine Gruppe der Formeln
R₂ für Wasserstoff, Methyl oder Phenyl,
R₃ für gegebenenfalls substituiertes C₁-C₄-Alkyl oder Aralkyl,
A^{⊖} für eine anionische Gruppe,
M^{⊕} für ein Kation und
m und n unabhängig voneinander für eine ganze Zahl von 1 bis 40 stehen und die Summe von m und n 5 bis 70 ist mit der Maßgabe, daß mindestens 80 % der im Molekül enthaltenen Alkylenoxid-Einheiten Ethylenoxid-Einheiten sind,
und
B. Polyalkylenglykoletherketten aufweisenden Verbindungen der Formel worin
R und R₂ die vorstehend genannte Bedeutung haben, und
R₄ für Wasserstoff, gegebenenfalls substituiertes C₁-C₄-Alkyl oder Aralkyl oder die Gruppe
R₅ für die Gruppe
R₆ für -CHR₂- oder Arylen,
X^{⊖} für ein Anion und
x, y und z unabhängig voneinander für eine ganze Zahl von 1 - 20 stehen und die Summe von x, y und z 10 - 20 ist mit der Maßgabe, daß mindestens 80 %, der im Molekül enthaltenen Alkylenoxid-Einheiten Ethylenoxid-Einheiten sind, enthält, und bei einer konstanten Temperatur zwischen 40 - 90°C Säure zufügt.

2. Verfahren nach Anspruch 1, dadurch gekennzeichnet, daß man das Gemisch aus A und B in einem Gewichtsverhältnis von 1:1 bis 1:0,5 verwendet.

3. Verfahren nach Anspruch 1, dadurch gekennzeichnet, daß man als Komponente A Verbindungen der Formeln und worin
R' für C₁₂-C₂₂-Alkyl,
R₁' für Methyl oder eine Gruppe der Formeln
R²' für Wasserstoff oder Methyl,
R₃' für Methyl, das durch CONH₂ oder COOM substituiert sein kann, Ethyl, das durch OH substituiert sein kann, oder Benzyl und
A'^{⊖} für SO₄^{⊖} oder SO₃^{⊖} stehen, und
M, m und n die in Anspruch 1 angegebene Bedeutung haben,
und als Komponente B Verbindungen der Formel worin
R₄' für Wasserstoff, Methyl, Benzyl oder die Gruppe
R₅' für die Gruppe und
R₆' für -CHR₂'- oder Phenylen stehen und
X^{⊖}, x, y und z die in Anspruch 1 angegebene Bedeutung haben,
verwendet.

4. Verfahren nach Anspruch 1, dadurch gekennzeichnet, daß man der Flotte 0,1 bis 2,0 g/l des Gemisches A/B zusetzt.

5. Verfahren nach Anspruch 1, dadurch gekennzeichnet, daß man mit einem Flottenverhältnis von 1:5-25 arbeitet.

6. Verfahren nach Anspruch 1, dadurch gekennzeichnet, daß man die Säure während 20 bis 60 Minuten zusetzt.

7. Verfahren nach Anspruch 1, dadurch gekennzeichnet, daß man die Säure bis zu einem pH-Wert von 4,5-5 zusetzt.

8. Verfahren nach Anspruch 1, dadurch gekennzeichnet, daß man synthetische Polyamidmaterialien mit einer Flotte von 40 bis 70°C, Seide mit einer Flotte von 70 bis 80°C und Wolle mit einer Flotte von 75 bis 90°C in Berührung bringt.

## Claims

1. Process for dyeing natural and synthetic polyamide materials with acid dyes having one or more acid groups, in particular 1:2 metal complex dyes, by the exhaust method, characterized in that the polyamide materials are brought into contact with a liquor at 40 to 90°C which contains one or more dyes and a mixture consisting of
A. compounds containing polyalkylene glycol ether chains, of the formula or quaternization products thereof of the formula in which
R represents C₁₂-C₂₂-alkyl, C₁₂-C₂₂-alkenyl or C₁₂-C₂₂-cycloalkyl,
R₁ represents C₁-C₄-alkyl or a group of the formula
R₂ represents hydrogen, methyl or phenyl
R₃ represents optionally substituted C₁-C₄-alkyl or aralkyl,
A^{⊖} represents an anionic group,
M^{⊕} represents a cation and
m and n independently of each other represent a whole number from 1 to 40, and the sum of m and n is 5 to 70 with the proviso that at least 80 % of the alkylene oxide units contained in the molecule are ethylene oxide units,
and
B. compounds containing polyalkylene glycol ether chains, of the formula in which
R and R₂ have the abovementioned meaning, and
R₄ represents hydrogen, optionally substituted C₁-C₄-alkyl or aralkyl or the group R₅ represents the group R₆ represents -CHR₂- or arylene,
X^{⊖} represents an anion and
x, y and z independently of each other represent a whole number from 1 to 20, and the sum of x, y and z is 10 - 20 with the proviso that at least 80% of the alkylene oxide units contained in the molecule are ethylene oxide units, and that at a constant temperature of 40 - 90°C acid is added to this mixture.

2. Process according to Claim 1, characterized in that the mixture consisting of A and B is used in a weight ratio of 1:1 to 1:0.5.

3. Process according to Claim 1, characterized in that compounds of the formulae and are used as the component A
in which
R' represents C₁₂-C₂₂-alkyl,
R₁' represents methyl or a group of the formula
R₂' represents hydrogen or methyl,
R₃' represents methyl which can be substituted by CONH₂ or COOM, ethyl which can be substituted by OH, or benzyl and
A'^{⊖} represents SO₄^{⊖} or SO₃^{⊖} and
M, m and n have the meaning given in Claim 1,
and compounds of the formula are used as the component B
in which
R₄' represents hydrogen, methyl, benzyl or the group
R₅' represents the group and
R₆' represents -CHR₂'- or phenylene and
X^{⊖}, x, y and z have the meaning mentioned in Claim 1.

4. Process according to Claim 1, characterized in that 0.1 to 2.0 g/l of the mixture A/B is added to the liquor.

5. Process according to Claim 1, characterized in that the procedure is carried out at a liquor ratio of 5-25:1.

6. Process according to Claim 1, characterized in that the acid is added over a period of 20 to 60 minutes.

7. Process according to Claim 1, characterized in that the acid is added up to a pH of 4.5-5.

8. Process according to Claim 1, characterized in that synthetic polyamide materials are brought into contact with a liquor at 40 to 70°C, silk is brought into contact with a liquor at 70 to 80°C and wool is brought into contact with a liquor at 75 to 90°C.

## Revendications

1. Procédé de teinture de matières naturelles et synthétiques en polyamide avec des colorants acides portant un ou plusieurs groupes acides, notamment des colorants complexes de métaux 1:2, par le procédé par épuisement, caractérisé en ce qu'on met les matières à base de polyamide en contact avec un bain à 40-90°C qui contient un ou plusieurs colorants ou un mélange
A. de composés présentant des chaînes d'éther de polyalkylène-glycol de formule ou leurs produits de quaternisation de formule formules dans lesquelles
R est un groupe alkyle en C₁₂ à C₂₂, alcényle en C₁₂ à C₂₂ ou cycloalkyle en C₁₂ à C₂₂,
R₁ est un groupe alkyle en C₁ à C₄ ou un groupe de formules
R₂ représente l'hydrogène, un groupe méthyle ou phényle,
R₃ est un groupe alkyle en C₁ à C₄ éventuellement substitué ou un groupe aralkyle,
A^{⊖} est un groupe anionique,
M^{⊕} est un cation et
m et n représentent, indépendamment l'un de l'autre, un nombre entier de 1 à 40 et la somme de m et n a une valeur de 5 à 70, sous réserve qu'au moins 80 % des motifs alkylène-oxyde contenus dans la molécule soient des motifs oxyde d'éthylène,
et
B. de composés présentant des chaînes d'éther de polyalkylène-glycol de formule dans laquelle
R et R₂ ont la définition indiquée ci-dessus, et
R₄ représente l'hydrogène, un groupe alkyle en C₁ à C₄ éventuellement substitué ou un groupe aralkyle ou le groupe
R₅ est le groupe
R₆ est un groupe -CHR₂- ou arylène,
X^{⊖} représente un anion et
x, y et z représentent, indépendamment les uns des autres un nombre entier de 1 à 20 et la somme de x, y et z a une valeur de 10 à 20, sous réserve qu'au moins 80 % des motifs alkylèneoxyde contenus dans la molécule soient des motifs d'oxyde d'éthylène, et on ajoute un acide à une température constante comprise entre 40 et 90°C.

2. Procédé suivant la revendication 1, caractérisé en ce qu'on utilise le mélange de A et B dans un rapport en poids de 1:1 à 1:0,5.

3. Procédé suivant la revendication 1, caractérisé en ce qu'on utilise comme composant A des composés de formules et où
R' est un groupe alkyle en C₁₂ à C₂₂,
R₁' est un groupe méthyle ou un groupe de formules
R₂' est l'hydrogène ou le groupe méthyle,
R₃' est un groupe méthyle qui peut porter un substituant CONH₂ ou COOM, un groupe éthyle qui peut porter un substituant OH, ou un groupe benzyle et
A'^{⊖} représente SO₄^{⊖} ou SO₃^{⊖}, et
M, m et n ayant la définition indiquée dans la revendication 1,
et on utilise comme composant B des composés de formule dans laquelle
R₄' représente l'hydrogène, un groupe méthyle, benzyle ou le groupe
R₅' représente le groupe et
R₆' est un groupe -CHR₂'- ou phénylène et
X^{⊖}, x, y et z ont la définition indiquée dans la revendication 1.

4. Procédé suivant la revendication 1, caractérisé en ce qu'on ajoute au bain 0,1 à 2,0 g/l du mélange A/B.

5. Procédé suivant la revendication 1, caractérisé en ce qu'on opère avec un rapport du bain de 1:5-25.

6. Procédé suivant la revendication 1, caractérisé en ce qu'on ajoute l'acide pendant 20 à 60 minutes.

7. Procédé suivant la revendication 1, caractérisé en ce qu'on ajoute l'acide jusqu'à un pH de 4,5-5.

8. Procédé suivant la revendication 1, caractérisé en ce qu'on met en contact des matières à base de polyamide synthétique avec un bain à 40-70°C, de la soie avec un bain à 70-80°C et de la laine avec un bain à 75-90°C.
